# EUROPÄISCHE PATENTSCHRIFT

(11) **EP 0 549 034 B1**
(45) Veröffentlichungstag und Bekanntmachung des Hinweises auf die Patenterteilung: **27.09.1995**
(21) Anmeldenummer: 92203887.2
(22) Anmeldetag: 14.12.1992
(51) Int. Cl.: H01J 1/28, H01J 9/04

(54) **Kathode und Verfahren zu ihrer Herstellung**
Cathode and method of manufacture
Cathode et son procédé de fabrication

(30) Priorität: 21.12.1991 DE 4142535
(43) Veröffentlichungstag der Anmeldung: 30.06.1993
(73) Patentinhaber: Philips Patentverwaltung GmbH, 22335 Hamburg (DE); Philips Electronics N.V., 5621 BA Eindhoven (NL)
(72) Erfinder: Gärtner, Georg, Dr., W-2000 Hamburg 1 (DE); Hasker, Jan, Dr., W-2000 Hamburg 1 (DE)
(74) Vertreter: Hartmann, Heinrich, Dipl.-Ing.

(56) Entgegenhaltungen:
- EP-A- 0 401 068
- GB-A- 2 170 950
- US-A- 4 783 613
- US-A- 4 855 637
- PATENT ABSTRACTS OF JAPAN vol. 11, no. 117 (E-498)(2564) 11. April 1987 & JP-A-61 264 625

## Beschreibung

Die Erfindung bezieht sich auf eine Kathode mit einem mit einer Erdalkali-Verbindung imprägnierten Matrixkörper, auf dessen Oberfläche eine Deckschicht aufgebracht ist, welche hochschmelzendes Metall wie insbesondere Wolfram und Scandium enthält.

Eine Kathode dieser Art ist durch die US-PS 48 55 637 bekannt. Dabei wird eine durch Sputtern aufgebrachte Deckschicht vorgeschlagen, welche aus jeweils Wolfram und Scandium enthaltenden Einzelschichten unterschiedlicher Dichte besteht.

Glühkathoden mit Scandium enthaltenden Deckschichten weisen eine hohe Emission bei relativ niedrigen Temperaturen auf, beispielsweise 100 A/cm² bei 950°C. Bei Anwendungen in Vakuumröhren mit hoher Elektronenemissionsstrom-Belastung der Kathode, insbesondere für Projektionsfernsehen, HDTV und höchstauflösende Monitore, sind diese Kathoden wegen ihrer hohen Emission gut geeignet. Dabei ist wichtig, daß die Kathoden eine gute Resistenz bzw. Regenerierbarkeit nach einem bei Formierung der Röhre oder bei schlechten Vakuumbedingungen auftretenden Ionenbomardement Zeigen. Das Ionenbombardement bewirkt das Abdampfen des Barium-Sauerstoff-Oberflächenkomplexes auf Wolfram, der für die hohe Emission einer solchen Erdalkali-Nachlieferungskathode verantwortlich ist. Gute Erholung nach Ionenbombardement setzt eine schnelle Nachlieferung der beteiligten Komponenten, insbesondere auch von Scandium voraus.

Der Erfindung liegt die Aufgabe zugrunde, eine Kathode der eingangs genannten Art derart zu gestalten, daß eine hohe Emission bei niedriger Betriebstemperatur und gleichzeitig eine schnelle Erholung nach Ionenbombardement sowie eine lange Lebensdauer erreicht werden.

Die Lösung gelingt dadurch, daß die Deckschicht wenigstens zwei schichten unterschiedlicher Zusammensetzung enthält, wobei eine metallische Schicht auf den imprägnierten Matrixkörper aufgebracht ist, welche Scandium sowie ein hochschmelzendes Metall wie insbesondere Wolfram und/oder Rhenium enthält, und daß als abschließende Schicht eine metallische Schicht aus einem hochschmelzenden Metall wie insbesondere Wolfram aufgebracht ist.

Es hat sich gezeigt, daß man eine besonders schnelle Nachlieferung von Scandium in den Bereich der Wolfram-Oberfläche der Deckschicht erreicht, wenn nicht oxidisches Scandium sondern metallisches Scandium in der Deckschicht unterhalb einer Wolframschicht vorhanden ist. Dabei kann das Scandium in einer intermetallischen Verbindung, beispielsweise Ni₂Sc oder insbesondere Re₂Sc oder Re₂₄Sc₅ vorliegen. Die Sc-Diffusion an die Wolframoberfläche erfolgt viel schneller als eine Sc-Oxid-Diffusion. Mit der abschließenden Schicht aus metallischem Wolfram erreicht man eine hohe Lebensdauer sowie ein gleichmäßiges Emissionsverhalten über die emittierende Fläche.

Bei einer anderen vorteilhaften Ausführungsform ist vorgesehen, daß die erste metallische Schicht aus Wolfram und Scandium besteht. Das in metallischer Form vorliegende Scandium segregiert besonders schnell an die Wolfram-Oberfläche. Eine dabei mögliche zu hohe Abdampfung von Scandium kann dadurch verhindert werden, daß zwischen der ersten Scandium und Wolfram enthaltenden metallischen Schicht und der abschließenden Wolfram-Schicht mindestens eine Scandiumoxid enthaltende Schicht aufgebracht ist.

Insbesondere im Falle von dickeren Deckschichten kann die Nachlieferung von Erdalkalioxid durch die Deckschicht zur Wolframoberfläche dadurch verbessert werden, daß die Deckschicht mit sich bis zum Matrixkörper erstreckenden Durchbrechungen versehen ist.

Es wurde festgestellt, daß erfindungsgemäße Kathoden besonders vorteilhaft dadurch hergestellt werden können, daß zunächst metallische Schichten aus Scandium und/oder Rhenium mittels eines insbesondere plasmaaktivierten CVD-Verfahrens, vorzugsweise mittels eines durch Gleichstromglimmentladung erzeugten Plasmas, hergestellt werden, und daß anschließend als letzte Schicht eine metallische Wolframschicht mittels eines CVD-Verfahrens aufgebracht wird.

Mit einem solchen Verfahren ergeben sich im Gegensatz zu einem pulvermetallurgischen Verfahren sehr viel feinere Strukturen und damit eine verbesserte Sc-Nachlieferung zur Wolfram-Oberfläche. Auch gegenüber einer beispielsweise durch Sputtern hergestellten Deckschicht ergibt sich bei Anwendung des erfindungsgemäßen Verfahrens ein gleichmäßiger und feiner zu strukturierender Schichtaufbau, insbesondere bei einem plasmaaktivierten CVD-Verfahrens (PCVD). Weiterhin läßt sich metallisches Scandium (in Abfolge mit W, Re) einfacher als oxidisches Scandium mittels eines CVD-Verfahrens realisieren.

Es ist möglich, intermetallische Scandiumverbindungen unmittelbar in der Deckschicht durch simultane Zufuhr solcher geeigneter Gase zu bilden, welche einerseits Scandium in Form von insbesondere organischen Verbindungen und andererseits ein weiteres Metall wie insbesondere Rhenium enthalten.

Eine geeignete Verfahrensvariante besteht darin, daß die Bestandteile der Deckschicht je für sich in Form von separaten und gegebenenfalls abwechselnd aufeinanderfolgenden Schichten aufgebracht werden. Dann ist ein gewünschter Strukturaufbau verfahrenstechnisch besonders einfach zu realisieren. Die anzustrebende intermetallische Verbindungsform kann dann durch geeignete thermische Nachbehandlung gebildet werden.

Im Falle der Eingliederung von Scandiumoxidschichten in die Deckschicht können diese in einfacher Weise dadurch gebildet werden, daß zumindest eine der Scandat-Schichten vor dem Auftragen der folgenden Schicht mittels eines Sauerstoff enthaltenden Plasmas nachoxidiert wird.

Die Erfindung wird anhand der Zeichnung näher erläutert.
- Fig. 1: zeigt einen Querschnitt durch ein erfindungsgemäßes Kathodenelement mit abwechselnden Scandium- und Rheniumschichten vor einer Glühbehandlung.
- Fig. 2: zeigt einen Querschnitt durch ein erfindungsgemäßes Kathodenelement mit einer Schicht aus einer intermetallischen Scandium-Rhenium-Verbindung.
- Fig. 3: zeigt einen Querschnitt durch ein erfindungsgemäßes Kathodenelement mit aufeinanderfolgenden metallischen Scandium- und Wolframschichten.

In den Figuren sind mit 1 jeweils I-Kathodenpillen angedeutet, welche aus einer mit 4BaO.CaO.Al₂O₃ oder mit 5BaO.3CaO.2Al₂O₃ imprägnierten Wolfram-Matrix bestehen. Die I-Kathodenpillen 1 wurden jeweils mittels eines plasmaaktivierten CVD-Verfahrens (PCVD) mit Scandium enthaltenden und etwa 20 µm dicken Deckschichten 2 bzw. 3 bzw. 4 versehen. Die Deckschichten enthalten erfindungsgemäß eine erste metallische Schicht 5 bzw. 6 bzw. 7 und eine abschließende Wolfram-Schicht.

Gemäß Fig. 1 wurden per PCVD auf die I-Kathodenpille 1 abwechselnd Sc-Schichten und Re-Schichten und abschließend eine W-Schicht aufgebracht.

Durch eine geeignete thermische Nachbehandlung kann man erreichen, daß aus den separaten metallischen Sc- und Re-Einzelschichten eine Schicht aus einer für die Nachlieferung von Sc vorteilhaften intermetallischen Verbindung Re₂₄Sc₅ entsteht, wie es in Fig. 2 angedeutet ist.

Die Schicht der intermetallischen Verbindung Re₂₄Sc₅ nach Fig. 2 kann auch von vornherein durch simultane Abscheidung aus der Gasphase erreicht werden.

Bei der Ausführung nach Fig. 3 besteht die Deckschicht 4 aus zunächst in abwechselnder Folge aufgebrachten Sc- und W-Schichten. Unterhalb der abschließenden W-Schicht ist eine Sc₂O₃-Schicht vorgesehen. Sämtliche Einzelschichten der Deckschicht 4 sind per PCVD aufgebracht.

In den Figuren 2 und 3 sind die Deckschichten 3 bzw. 4 mit etwa 1 bis 2 µm breiten Durchbrechungen 8 bzw. 9 versehen, welche in Abständen von etwa 20 µm aufeinanderfolgen und mittels eines NdYAG- oder Excimer-Lasers durch vorher polierte Deckschichten gestanzt wurden.

Die PCVD-Abscheidung kann mittels geeigneter bekannter Vorrichtungen erfolgen. Beispielsweise können eine Mehrzahl von Kathodenpillen 1 an der Innenwand eines Tragzylinders angeordnet und dann in einer Vorrichtung gemäß EP-B-0204 356 beschichtet werden.

Metallische Sc-Schichten können aus einem mit Sc(C₅H₇O₂)₃ oder mit Sc(C₅H₄F₃O₂)₃ oder mit Sc(C₅HF₆O₂)₃ beladenen Ar-Trägergas abgeschieden werden, wobei dem PCVD-Reaktor H₂ mit etwa 10- bis 20-fachem Fluß im Vergleich zur Sc-Verbindung hinzugegeben wird. Nach dem Abscheiden einer jeweiligen Sc-Schicht wird vorteilhaft eine Ar/H₂-Plasma-Nachbehandlung durchgeführt.

Metallische Re-Schichten gemäß Fig. 1 können aus ReF₆/H₂ abgeschieden werden.

Eine simultane Abscheidung zur unmittelbaren Bildung einer intermetallischen Sc/Re-Schicht kann vorteilhaft aus einem Sc(C₅H₇O₂)₃/ReF₆/H₂-Gasgemisch mit Ar/H₂-Zwischenbehandlungen durchgeführt werden. Dabei kann als Scandium enthaltende Ausgangsverbindung auch ein anderes Sc-β-Diketonat oder ein Sc-Halogenid verwendet werden.

Die Sc₂O₃-Schicht gemäß Fig. 3 kann aus einer metallischen Sc-Schicht dadurch gebildet werden, daß diese nachfolgend mittels eines plasmaaktivierten sauerstoffreichen Gasgemisches, insbesondere Ar/O₂, nachbehandelt wird.

Bei einer weiteren Variante der Erfindung wird ausgenutzt, daß unter geeigneten Bedingungen bezüglich Plasma-Leistungsdichte und Konzentration an Sc-Verbindungen am Rande des Plasmas in Richtung Gasentsorgung ScOₓ-Cluster entstehen, die dann abgelagert und mit einer W-PCVD-Schicht überzogen werden, wobei dieser Prozeßzyklus gegebenenfalls wiederholt wird. Dann entsteht simultan eine die Funktion der ScOₓ-Schicht und der abschließenden Wolfram-Schicht (vgl. Fig. 3) erfüllende Schicht.

Es ist natürlich möglich, in die Deckschichten (2,3,4) eine Erdalkalioxid-Dotierung per PCVD einzubringen, indem beispielsweise simultan zu Sc/ScOₓ auch BaO und/oder CaO aus geeigneten gasförmigen Ausgangsverbindungen abgeschieden wird.

## Patentansprüche

1. Kathode mit einem mit einer Erdalkali-Verbindung imprägnierten Matrixkörper (1), auf dessen Oberfläche eine Deckschicht (2,3,4) aufgebracht ist, welche hochschmelzendes Metall wie insbesondere Wolfram und Scandium enthält,
dadurch gekennzeichnet, daß die Deckschicht wenigstens zwei Schichten unterschiedlicher Zusammensetzung enthält, wobei eine metallische Schicht (5,6,7) auf den imprägnierten Matrixkörper (1) aufgebracht ist, welche Scandium sowie ein hochschmelzendes Metall wie insbesondere Wolfram und/oder Rhenium enthält, und daß als abschließende Schicht eine metallische Schicht aus einem hochschmelzenden Metall wie insbesondere Wolfram aufgebracht ist.

2. Kathode nach Anspruch 1,
dadurch gekennzeichnet, daß die erste metallische Schicht (6) aus einer intermetallischen Verbindung von Scandium und Rhenium oder Nickel besteht.

3. Kathode nach Anspruch 1,
dadurch gekennzeichnet, daß die erste metallische Schicht (7) aus Wolfram und Scandium besteht.

4. Kathode nach Anspruch 3,
dadurch gekennzeichnet, daß zwischen der ersten Scandium und Wolfram enthaltenden metallischen Schicht (7) und der abschließenden Wolfram-Schicht mindestens eine Scandiumoxid enthaltende Schicht aufgebracht ist.

5. Kathode nach einem der Ansprüche 1 bis 4,
dadurch gekennzeichnet, daß die Deckschicht (2,3,4) mit sich bis zum Matrixkörper (1) erstreckenden Durchbrechungen (8,9) versehen ist.

6. Verfahren zur Herstellung einer Kathode, bei welchem auf einen mit einer Erdalkali-Verbindung imprägnierten Matrixkörper (1) eine Deckschicht (2,3,4) aufgebracht wird, welche hochschmelzendes Metall und Scandium enthält, dadurch gekennzeichnet, daß zunächst metallische Schichten aus Scandium und/oder Rhenium mittels eines insbesondere plasmaaktivierten CVD-Verfahrens, vorzugsweise mittels eines durch Gleichstromglimmentladung erzeugten Plasmas, hergestellt werden, und daß abschließend als letzte Schicht eine metallische Wolframschicht mittels eines CVD-Verfahrens aufgebracht wird.

7. Verfahren nach Anspruch 6,
dadurch gekennzeichnet, daß die Bestandteile der Deckschicht (2,3,4) je für sich in Form von separaten und gegebenenfalls abwechselnd aufeinanderfolgenden Schichten aufgebracht werden.

8. Verfahren nach Anspruch 7,
dadurch gekennzeichnet, daß zumindest eine der Scandat-Schichten vor dem Auftragen der folgenden Schicht mittels eines Sauerstoff enthaltenden Plasmas nachoxidiert wird.

9. Verfahren nach Anspruch 6,
dadurch gekennzeichnet, daß metallisches Scandium abgeschieden wird, indem zu einem mit mindestens einer organischen Scandium-Verbindung oder einem Scandiumhalogenid beladenen Trägergas Wasserstoff hinzugegeben wird, anschließend eine Inertgas/Wasserstoff-Plasma-Nachbehandlung durchgeführt wird, danach eine dünne Schicht von metallischem Rhenium aus Rheniumhalogenid/Wasserstoff abgeschieden wird und das Ganze mehrfach wiederholt wird mit anschließender Wärmebehandlung.

10. Verfahren nach Anspruch 6,
dadurch gekennzeichnet, daß die Abscheidung simultan aus einem Gemisch von organischer Scandium-Verbindung, Rheniumhalogenid und Wasserstoff mit Inertgas/Wasserstoff-Zwischenbehandlung durchgeführt wird.

11. Verfahren nach Anspruch 6,
dadurch gekennzeichnet, daß abwechselnd Schichten von Scandium-Metall und Wolfram-Metall jeweils mit Inertgas/Wasserstoff-Plasmazwischenbehandlung per PCVD aufgebracht werden, danach eine Scandiumoxid-Schicht mit anschließender Inertgas/Sauerstoff-Plasmabehandlung abgeschieden wird und anschließend eine dünne Wolfram-Deckschicht aufgebracht wird.

12. Verfahren nach Anspruch 11,
dadurch gekennzeichnet, daß die Bedingungen bezüglich Plasma-Leistungsdichte und Konzentration an Scandium-Verbindungen derart gewählt werden, daß am Rande des Plasmas ScOₓ-Cluster entstehen, die abgelagert und mit einer Wolfram-Schicht überzogen werden, wobei dieser Prozeßzyklus gegebenenfalls wiederholt wird.

13. Verfahren nach einem der Ansprüche 6 bis 12,
dadurch gekennzeichnet, daß simultan zu Scandium auch Bariumoxid und/oder Calciumoxid abgeschieden werden.

14. Verfahren nach einem der Ansprüche 6 bis 13,
dadurch gekennzeichnet, daß es in einer ebenen Reaktoranordnung durchgeführt wird, in der eine Anode einem als Kathode geschalteten ebenen Substrat gegenübersteht.

## Claims

1. A cathode having a matrix body (1) impregnated with an alkaline earth compound, whose surface is provided with a top coat (2, 3, 4) comprising a refractory metal, such as particularly tungsten, and scandium, characterized in that the top coat comprises at least two layers of different composition, with a metallic layer (5, 6, 7) being provided on the impregnated matrix body (1), which layer comprises scandium and a refractory metal such as particularly tungsten and/or rhenium, and in that a metallic layer of a refractory metal such as particularly tungsten is provided as a sealing layer.

2. A cathode as claimed in Claim 1, characterized in that the first metallic layer (6) comprises an intermetallic compound of scandium and rhenium or nickel.

3. A cathode as claimed in Claim 1, characterized in that the first metallic layer (7) comprises tungsten and scandium.

4. A cathode as claimed in Claim 3, characterized in that at least one scandium oxide-containing layer is provided between the first scandium and tungsten-containing metallic layer (7) and the sealing tungsten layer.

5. A cathode as claimed in any one of Claims 1 to 4, characterized in that the top coat (2, 3, 4) has perforations (8, 9) extending as far as the matrix body (1).

6. A method of manufacturing a cathode, in which a top coat (2, 3, 4) is provided on a matrix body (1) impregnated with an alkaline earth compound, comprising a refractory metal, and scandium, characterized in that metallic layers of scandium and/or rhenium are manufactured by means of a particularly plasma-activated CVD method, preferably by means of a plasma generated by DC glow discharge, and in that subsequently a metallic tungsten layer is provided as the last layer by means of a CVD method.

7. A method as claimed in Claim 6, characterized in that the constituents of the top coat (2, 3, 4) are each provided in the form of separate layers and possibly alternating layers.

8. A method as claimed in Claim 7, characterized in that at least one of the scandate layers is post-oxidized by means of an oxygen-containing plasma before the next layer is provided.

9. A method as claimed in Claim 6, characterized in that metallic scandium is deposited by adding hydrogen to a carrier gas charged with at least an organic scandium compound or a scandium halide, in that subsequently an inert gas/hydrogen plasma post-treatment is performed, thereafter a thin layer of metallic rhenium is deposited from rhenium halide/hydrogen, the entire process being repeated several times with a subsequent thermal treatment.

10. A method as claimed in Claim 6, characterized in that the deposition is performed simultaneously from a mixture of an organic scandium compound, rhenium halide and hydrogen with an intermittent inert gas/hydrogen treatment.

11. A method as claimed in Claim 6, characterized in that scandium-metal layers alternating with tungsten-metal layers are provided by PCVD in an inert gas/hydrogen plasma intermittent treatment, thereafter a scandium oxide layer is deposited in a subsequent inert gas/oxygen plasma treatment and subsequently a thin tungsten top coat is provided.

12. A method as claimed in Claim 11, characterized in that the conditions of plasma power density and scandium compound concentration are chosen to be such that ScOₓ clusters are produced at the edge of the plasma, which clusters are deposited and coated with a tungsten layer, said process being repeated, if necessary.

13. A method as claimed in any one of Claims 6 to 12, characterized in that simultaneously with scandium, also barium oxide and/or calcium oxide are deposited.

14. A method as claimed in any one of Claims 6 to 13, characterized in that it is performed in a plane reactor arrangement in which an anode faces a plane substrate arranged as a cathode.

## Revendications

1. Cathode comprenant un corps de matrice (1) imprégné d'un composé de métal alcalino-terreux, sur la surface duquel est appliquée une couche de couverture (2, 3, 4), qui contient du métal à haut point de fusion tel que par exemple, du tungstène et du scandium, caractérisée en ce que la couche de couverture contient au moins deux couches de composition différente, vu que sur le corps de matrice imprégné (1) a été appliquée une couche métallique (5, 6, 7) qui contient du scandium de même qu'un métal à haut point de fusion tel qu'en particulier le tungstène et/ou le rhénium, et que comme couche finale a été appliquée une couche métallique consistant en un métal à haut point de fusion tel qu'en particulier le tungstène.

2. Cathode suivant la revendication 1, caractérisée en ce que la première couche métallique (6) consiste en un composé intermétallique de scandium et de rhénium ou de nickel.

3. Cathode suivant la revendication 1, caractérisée en ce que la première couche métallique (7) consiste en tungstène et en scandium.

4. Cathode suivant la revendication 3, caractérisée en ce qu'au moins une couche contenant de l'oxyde de scandium est appliquée entre la première couche métallique (7) contenant du scandium et du tungstène et la couche de tungstène finale.

5. Cathode suivant l'une quelconque des revendications 1 à 4, caractérisée en ce que la couche de couverture (2, 3, 4) est pourvue de perforations (8, 9) s'étendant jusqu'au corps de matrice (1).

6. Procédé de fabrication d'une cathode suivant lequel une couche de couverture (2, 3, 4) qui contient du métal à haut point de fusion et du scandium est appliquée sur un corps de matrice (1) imprégné d'un composé de métal alcalino-terreux, caractérisé en ce que des couches métalliques consistant en scandium et/ou en rhénium sont d'abord formées à l'aide d'un procédé CVD en particulier activé par plasma, de préférence au moyen d'un plasma produit par décharge luminescente en courant continu, et qu'ensuite une couche de tungstène métallique est appliquée comme dernière couche à l'aide d'un procédé CVD.

7. Procédé suivant la revendication 6, caractérisé en ce que les constituants de la couche de couverture (2, 3, 4) sont appliqués, un à un, sous forme de couches successives distinctes et éventuellement alternantes.

8. Procédé suivant la revendication 7, caractérisé en ce qu'au moins une des couches de scandate est postoxydée au moyen d'un plasma contenant de l'oxygène avant l'application de la couche suivante.

9. Procédé suivant la revendication 6, caractérisé en ce que du scandium métallique est déposé en ajoutant de l'hydrogène à un gaz porteur chargé d'au moins un composé organique du scandium ou d'un halogénure de scandium, en exécutant ensuite un post-traitement par plasma de gaz inerte/hydrogène, puis en déposant une couche mince de rhénium métallique à partir d'halogénure de rhénium/hydrogène et en soumettant l'ensemble à plusieurs reprises à un traitement thermique ultérieur.

10. Procédé suivant la revendication 6, caractérisé en ce que le dépôt est exécuté simultanément à partir d'un mélange de composé organique du scandium, d'halogénure de rhénium et d'hydrogène avec traitement intermédiaire par un gaz inerte/hydrogène.

11. Procédé suivant la revendication 6, caractérisé en ce que des couches alternantes de scandium métallique et de tungstène métallique sont déposées par PCVD chacune avec traitement intermédiaire à l'aide d'un plasma de gaz inerte/hydrogène, puis une couche d'oxyde de scandium est déposée avec traitement ultérieur par plasma de gaz inerte/oxygène et une mince couche de couverture de tungstène est ensuite appliquée.

12. Procédé suivant la revendication 11, caractérisé en ce que les conditions de densité du courant du plasma et de concentration en composés du scandium sont choisies de façon qu'il se forme au bord du plasma des agrégats de ScOₓ qui sont déposés et recouverts d'une couche de tungstène, ce cycle opératoire étant facultativement répété.

13. Procédé suivant l'une quelconque des revendications 6 à 12, caractérisé en ce que de l'oxyde de baryum et/ou de l'oxyde de calcium sont aussi déposés en même temps que le scandium.

14. Procédé suivant l'une quelconque des revendications 6 à 13, caractérisé en ce qu'il est exécuté dans un agencement de réacteur plan dans lequel une anode se trouve en face d'un substrat plan connecté comme cathode.
